# EUROPÄISCHE PATENTSCHRIFT

(11) **EP 1 333 990 B1**
(45) Veröffentlichungstag und Bekanntmachung des Hinweises auf die Patenterteilung: **29.09.2004**
(21) Anmeldenummer: 01992645.0
(22) Anmeldetag: 19.10.2001
(51) Int. Cl.: B41M 5/00

(54) **AUFZEICHNUNGSMATERIAL FÜR DAS TINTENSTRAHL-DRUCKVERFAHREN**
PRINTING MEDIUM FOR THE INKJET PRINTING METHOD
MATERIAU D'IMPRESSION POUR LE PROCEDE D'IMPRESSION PAR JET D'ENCRE

(30) Priorität: 01.11.2000 DE 10054219
(43) Veröffentlichungstag der Anmeldung: 13.08.2003
(73) Patentinhaber: Mitsubishi Hitec Paper Flensburg GmbH, 24941 Flensburg (DE)
(72) Erfinder: STORK, Gerhard, 24943 Flensburg (DE); KATO, Makato, 24943 Flensburg (DE); LERIUS, Karsten, 24960 Munkbrarup (DE)
(86) Internationale Anmeldenummer: PCT/EP2001/012116
(87) Internationale Veröffentlichungsnummer: WO 2002/036354

(56) Entgegenhaltungen:
- EP-A- 0 602 326
- EP-A- 0 914 962
- EP-A- 0 947 350
- EP-A- 1 029 703
- EP-A- 1 033 259
- DE-A- 19 644 014
- US-A- 5 180 624

## Beschreibung

Die Erfindung betrifft ein Aufzeichnungsmaterial für das Tintenstrahl-Druckverfahren mit einem Substrat und einer Tintenempfangsschicht, die auf mindestens eine Seite des Substrates aufgebracht ist, wobei die Tintenempfangsschicht ein Amin-Epichlorhydrin-Kondensationsprodukt sowie ein anorganisches Pigment enthält Die Erfindung betrifft femer ein das neue Aufzeichnungsmaterial nutzendes Verfahren zur Aufzeichnung nach dem diskontinuierlichen Tintenstrahl-Druckverfahren:

Auf der Basis von Aminverbindungen und Epihalohydrinen hergestellte Reaktionsprodukte sind als Hilfsmittel für die Tintenempfangsschichten von Tintenstrahl-Aufzeichnungsmaterialien bekannt.
Zur Verbesserung der Wasserunempfindlichkeit von mittels Tintenstrahl-Druckem erzeugten Druckbildem, die sich durch hervorragende Druckqualität auszeichnen sollen, schlägt beispielsweise die **JP-A-11 277 888** ein Hilfsmittel mit einem linearen kationischen Harz vor, das als Reaktionsprodukt einer ein sekundäres Amin enthaltenden Aminkomponente mit einer anderen mindestens zwei Aminogruppen und ein Epihalohydrin enthaltenden Aminkomponente gebildet ist. Inhalt der **JP-A-11 277 887** ist ebenfalls ein die Wasserbeständigkeit steigerndes Hilfsmittel mit gegenüber der vorstehend diskutierten Schrift geänderter Strukturformel des linearen kationischen Harzes und vergleichbarer Wirkung, die jedoch It. Beschreibungs-text erweitert ist um die Reduzierung des sogenannten"Ink-Bleedings" bei mittels Tintenstrahl-Druckem erzeugten Druckbildem. In beiden vorstehend diskutierten Schriften wird die Viskosität der jeweils das vorgeschlagene Hilfsmittel enthaltenen 20%-tigen wässerigen Lösung mit 50 bis 500 m Pa•s (B-Type; 30°C) angegeben.

Aufgabe der **JP-A-1 0 152 544** ist es, ein Tintenstrahl-Aufzeichnungspapier zur Verfügung zu stellen, das bei mit wässerigen Tinten erzeugten Druckbildem nur ein geringfügiges "ink-Bleeding" zulässt und darüber hinaus eine hohe Farbkonzentration und eine hervorragende Wasserbeständigkeit der Druckbilder ermöglicht. Gelöst werden soll die Aufgabe durch einen Zusatz zur Beschichtungsmasse in Form eines verzweigten kationischen Harzes, das als Reaktionsprodukt von Ammoniak mit mindestens einem bevorzugt primären, sekundären oder tertiären Amin und einem Epihalohydrin vorliegt. Als Amin wird ferner Polyalkylenpolyamin sowie Alkanolamin bevorzugt. Die Viskosität der 10%-tigen wässerigen Lösung dieses kationischen Harzes beträgt 1 bis 30 m Pa·s, gemessen nach Brookfield (60 rpm / 25°C).

Mit dem Ziel, ein Produktionsverfahren für Tintenstrahl-Aufzeichnungspapiere vorzustellen, auf denen die Farbtröpfchen wässeriger Tinte nur gering verlaufen und auf denen Druckbilder mit hoher Farbdichte und hervorragender Wasserresistenz ermöglicht werden, schlägt die **JP-A-09 240 139** den Auftrag eines verzweigten kationischen Harzes vor, der als Reaktionsprodukt eines Polyalkylen-Polyamins mit einem Epihalohydrin und gegebenenfalls ferner mit einer aliphatischen Aminkomponente gebildet ist. Die Viskosität einer das vorgeschlagene kationische Harz beinhaltenden 10%-tigen wässerigen Lösung wird mit 30 m Pa•s angegeben, gemessen nach Brookfield (60 rpm / 25°C).

Den vorne diskutierten Schriften ist als Lehre zu entnehmen, die als Hilfsmittel zu nutzenden kationischen Harze geeigneterweise in mittelmolokular-linearer bzw. niedermolekularverzweigter Form auszuwählen. Dagegen sind diesen Schriften weder Hinweise auf mögliche Mengenverhältnisse der kationischen Harze zu in den Tintenempfangsschichten vorhandenen Pigmenten zu entnehmen, noch auf besonders einzustellende Eigenschaften jener Pigmente.

Entsprechend der **EP-A-0 914 962** soll die hervorragende Tintenstrahl-Aufzeichnungseigenschaft und die überlegene Offset-Bedruckbarkeit eines Aufzeichnungsmaterials mit dessen besonders gut gebundener Oberfläche erreicht werden, die überdies eine hohe Wasserbeständigkeit auszeichnet. Gemäss den Ausführungen dieser Schrift wird die Aufgabe mit einem linearen kationischen Harz in der Tintenempfangsschicht gelöst, wobei als Beispiele dieses kationischen Harzes u.a. Dimethylamin-Epichlorhydrin-Polykondensationsprodukte genannt werden. Neben dem kationischen Harz enthält die Tintenempfangsschicht ferner Bindemittel und gegebenenfalls Pigmente. Der Schrift sind dabei keinerlei Hinweise auf vorteilhafte Eigenschaften der Pigmente in der Tintenempfangsschicht zu entnehmen. Auch offenbart diese Schrift in ihrer Beschreibung keine Lehre zum Mischungsverhältnis von Tintenfixiermittel zu Pigment. Beispielhaft wird ein Verhältnis von 1:10 offenbart, während weitere Beispiele pigmentfreie Tintenempfangsschichten offenbaren.

Aus der **EP-A-0 947 350** ist ein Aufzeichnungsmaterial für den Tintenstrahldruck bekannt, dessen Tintenempfangsschicht eine Hydroxypropylmethylcellusose bestimmter Viskosität aufweist. Bezogen auf 100 Gew.-Teile kann die Tintenstrahl-Aufzeichnungsschicht einen Anteil von bis zu 20 Gew.-% Pigment und anderer Feststoffteilchen enthalten, wobei der Anteil von anorganischem Pigment 10 Gew.-% nicht überschreitet und vorzugsweise nur bei 1 bis 8 Gew.-% liegen soll. Es wird eine Vielzahl an Tintenfixiermitteln offenbart, wobei Copolymere aus Polyalkylenpolyamin und Dicyandiamid, Allylamin-Diallylamine-Copolymere, Polymerisate sekundärer Amine mit Epihalohydrin und (Meth-)acrylamid-Diallylamin-Copolymere und deren Mischungen bevorzugt sind, ohne dass eine Präferenz für eine bestimmte Zugabemenge des einen oder anderen Produktes besteht.

Die **EP-A-1 029 703** betrifft ein Aufzeichnungsmaterial für das Ink-Jet-Verfahren mit verbesserter Lichtbeständigkeit. Der Pigmentanteil der Tintenempfangsschicht wird mit bis zu 10 Gew.-%, vorzugsweise bis zu 5 Gew.-% angegeben. Sofern die auf das Substrat des bekannten Aufzeichnungsmaterials aufgebrachte Tintenempfangsschicht aus mehreren Lagen besteht, kommt in der obersten Lage ein Pigment mit einer Teilchengröße < 1 µm zum Einsatz. Sofern der Hauptbestandteil der Tintenempfangsschicht aus Pigment > 1 µm besteht, können auch Teilchengrößen im Bereich von 2 bis 20 µm eingesetzt werden. Die Zugabe von Tintenfixiermitteln kann sowohl zum Substrat als auch zur Tintenempfangsschicht erfolgen, wobei als Zugabemenge 0,01 bis 10 g/m2 bezogen auf die Oberfläche des Aufzeichnungsmaterials offenbart werden. Unter der Vielzahl von offenbarten Tintenfixiermitteln finden sich neben wasserunlösliche Salze ergebenden kationischen Polymeren, sekundäre Amine, tertiäre Amine oder quaternäre Ammoniumsalze enthaltende kationische Harze sowie sekundäre Amin-Epichlorhydrin Additionspolymerisate.

Schließlich offenbart die **EP-A-0 602 326** ein quarternäres Salz eines linearen Dimethylamin-Epichlorhydrin-Adduktes mit einem zwischen 2 und 2000 liegenden Polymerisationsgrad als niedermolekulares Tintenfixiermittel in der Aufzeichnungsschicht eines Tintenstrahlaufzeichnungspapiers. In Kombination mit einem (Meth)-Acrylamid-diallylamin-Copolymer sollen neben einer Erhöhung der Tintenfixierbarkeit Farbabweichungen aufgebrachter Druckbilder vermieden werden.
Sofern überhaupt in den dort offenbarten Aufzeichnungsschichten eingesetzt, kommen als geeignete anorganische und organische Pigmente solche in Betracht, deren Teilchengröße in einem Bereich unterhalb von 4 µm liegt.

Lange Zeit wurden Aufzeichnungstinten auf Pigmentbasis anstelle von Tinten auf Basis organischer Farbstoffe, insbesondere von sauren Azofarbstoffen, kaum verwendet. Problematisch ist bei dieser Art von Aufzeichnungstinten die geringe Lichtbeständigkeit der organischen Farbstoffe, verbunden mit dem Problem verblassender und sich verfärbender Druckbilder, das bislang nur unbefriedigend mittels UV-Absorbern in den Aufzeichnungstinten und mittels Farbstabilisatoren in den Tintenstrahl-Aufzeichnungsmaterialien gelöst werden konnte.
Die inzwischen häufiger eingesetzten Aufzeichnungstinten auf Pigmentbasis sind wesentlich lichtstabiler als die zuvor diskutierten Tinten auf Basis organischer Farbstoffe, jedoch besteht bei den Aufzeichnungstinten auf Pigmentbasis das Problem des"Ink-Bleedings", worunter das Verlaufen von aneinander direkt angrenzender, unterschiedlich farbiger Druckmuster ineinander direkt nach dem Druckvorgang zu verstehen ist. Das erfindungsgemäße Aufzeichnungsmaterial ist für den Einsatz mit Aufzeichnungstinten auf Pigmentbasis entwickelt und reduziert das Problem des"Ink-Bleedings" signifikant.

Beim Tintenstrahldruck wird grundsätzlich zwischen zwei unterschiedlichen Verfahren der Tröpfchenerzeugung unterschieden.
Das kontinuierliche Verfahren sieht einen unter Druck aus einer Düse ausgestoßenen Tintenstrahl vor, der sich aufgrund der Oberflächenspannung in einem gewissen Abstand von der Düse in sehr kleine Tröpfchen aufspaltet. Die Tröpfchen werden elektrisch aufgeladen und anschließend in Abhängigkeit von dem zu erzeugenden Druckbild durch das elektrische Feld elektronisch angesteuerter Ablenkplatten entweder in einen Auffangbehälter abgelenkt oder auf das Aufzeichnungsmaterial plaziert.

Beim diskontinuierlichen, sogenannten"Drop-on-demand"-Verfahren werden die Tintentröpfchen in Abhängigkeit von dem zu erzeugenden Druckbild nur dann erzeugt und aus einer Düse ausgestoßen, wenn auf dem Aufzeichnungsmaterial ein Bildpunkt zu erzeugen ist. Die eine Art von"Drop-on-demand"-Druckern nutzt dabei den piezoelektrischen Effekt, in dem ein elektrisch angesteuertes Piezoelement ein Tintentröpfchen vom Reservoir der Aufzeichnungstinte separiert und dieses Tröpfchen aus einer Düse herausstößt Im Gegensatz dazu nutzen"BubbleJet"-Drucker ein elektrisch angesteuertes Heizelement, das kleinste Mengen einer wässerigen Tinte in einer Dampfblase entstehen lässt. Der resultierende Dampfdruck stößt das Tröpfchen aus.
Die Erfindung bezieht sich auf Aufzeichnungsmaterialien, die in beiden diskontinuierlichen Verfahren verwendet werden können.

Es ist Aufgabe der vorliegenden Erfindung, ein unter wirtschaftlichen Gesichtspunkten kostengünstiges Aufzeichnungsmaterial für das Tintenstrahl-Druckverfahren zur Verfügung zu stellen, das besonders geeignet ist, mit Aufzeichnungstinten auf Pigmentbasis im diskontinuierlichen Verfahren bedruckt zu werden. Insbesondere soll das neue Aufzeichnungsmaterial eine hervorragende Fixierung der aufgebrachten Tinten garantieren und so das sogenannte"Ink-Bleeding" reduzieren. Mit der Ausrichtung des neuen Aufzeichnungsmaterials auf pigmentierte Tinten soll eine hohe Lichtbeständigkeit der aufgebrachten Druckbilder ermöglicht werden.
Da pigmentierte Tinten vorzugsweise im Posterdruck eingesetzt werden und die so geschaffenen Poster beispielsweise als Werbetafeln direkter Sonneneinstrahlung ausgesetzt sind, ist bevorzugt ein neues Aufzeichnungsmaterial zur Verfügung zu stellen, dass sich durch eine große Stabilität gegenüber jeglicher Vergilbungsneigung auszeichnet. Schließlich soll das Aufzeichnungsmaterial eine akzeptable Nasswischfestigkeit aufgebrachter Druckbilder'sicherstellen.

Nach intensiven Labor- und Produktionsversuchen erkannten die Erfinder, dass die Aufgabe durch ein Aufzeichnungsmaterial für das Tintenstrahl-Druckverfahren gelöst wird mit einem Substrat und einer Tintenempfangsschicht, die auf mindestens eine Seite des Substrates aufgebracht ist, wobei die Tintenempfangsschicht ein Amin-Epichlorhydrin-Kondensationsprodukt sowie Pigment enthält, dadurch gekennzeichnet, dass
- die Tintenempfangsschicht mindestens ein Tintenfixiermittel aufweist, das aus einem mittelmolekularen verzweigten Amin-Epichlorhydrin-Kondensationsprodukt besteht und das
- mindestens 70 Gew.-% der Gesamtmenge an Tintenfixiermittel in der Tintenempfangsschicht ausmacht,
- das Pigment aus anorganischem Pigment besteht, das zu mindestens 80 Gew.-% mit einer Teilchengröße in einem Bereich zwischen 6 und 12 µm vorliegt,
- der Pigmentanteil der Tintenempfangsschicht zwischen 30 und 70 Gew.-% liegt und
- das Tintenfixiermittel-Pigment-Verhältnis in einem Bereich von 1 : 2 bis 1:6 liegt.

im Sinne dieser Erfindung ist das Amin-Epichlorhydrin-Kondensationsprodukt mittelmolekular, sofern es als 10%-tige wässerige Lösung eine Viskosität in einem Bereich von 20 m Pa•s bis 50 m Pa•s aufweist. Die vorgenannte Viskosität wird dabei nach Brookfield (Spindel 1 / 100 rpm / 25°C) bestimmt.

Grundlage der Erfindung ist die Wahl des Amin-Epichlorhydrin-Kondensationsproduktes als mindestens ein Tintenfixiermittel, das gegebenenfalls zusammen mit anderen Tintenfixiermitteln in die Tintenempfangsschicht eingebunden ist. Es ist erfindungswesentlich, dass das Amin-Epichlorhydrin-Kondensationsprodukt in mittelmolekularer verzweigter Form vorliegt. Andere Ausführungsarten des Amin-Epichlorhydrin-Kondensationsproduktes erweisen sich aus unterschiedlichen Gründen als ungeeignet; so verbietet sich beispielsweise die Verwendung eines niedermolekularen nicht-verzweigten Amin-Epichlorhydrin-Kondensationsproduktes, weil solches enthaltende Aufzeichnungsmaterialien eine zu starke Geruchsbildung durch das freie Amin aufweisen.

Es ist möglich, dass die Tintenempfangsschicht als Tintenfixiermittel ausschließlich ein mittelmolekulares verzweigtes Amin-Epichlorhydrin-Kondensationsprodukt laut den Ausführungen im vorstehenden Absatz aufweist. Entsprechend den Erkenntnissen dieser Erfindung ist auch der gleichzeitige Einsatz weiterer Tintenfixiermittel zusätzlich zu dem mittelmolekularen verzweigten Amin-Epichlorhydrin-Kondensationsprodukt möglich, wobei sich hier - ohne darauf beschränkt zu sein - eine oder mehrere der folgenden Verbindungen, ausgewählt aus Polydiallyl-Dimethyl-Ammonium-Chlorid, kationische Polyacrylamide, kationische Polyacrylate, Polyvinylamine, Polyethylenimin und Polydicyandiamiden anbieten, sofern diese weiteren Tintenfixiermittel, bezogen auf die Gesamtmenge des Tintenfixiermittels, in einer 30 Gew.-%, insbesondere in einer 10 Gew.-% nicht überschreitenden Menge vorliegen.

Die Erfinder erkannten ferner, dass das Tintenfixiermiftel-Pigment-Verhältnis in einem Bereich von 1 : 2 bis 1 : 6 - bezogen auf die Gewichtsprozente von Pigment und Tintenfixiermittel in der Tintenempfangsschicht - liegen muss, wobei sich die Gewichtsprozente auf alle in der Tintenempfangsschicht eingebundenen Tintenfixiermittel bzw. Pigmente beziehen.

Für die Erfinder völlig überraschend war es, dass die der Erfindung zugrundeliegende Aufgabe jedoch nur dann vollständig und überzeugend gelöst werden kann, wenn gleichzeitig zu den vorstehend ausgeführten Merkmalen das Pigment aus anorganischem Pigment besteht, das zu mindestens 80 Gew.-% mit einer Teilchengröße in einem Bereich zwischen 6 und 12 µm vorliegt, bestimmt als D50-Wert (Malvem - das heißt, die Bestimmung erfolgt It. Angaben der Pigmenthersteller unter Verwendung eines Laser-Messgerätes der Firma Malvem, Typ Master-Sizer S). Ferner muss der Pigmentanteil der Tintenempfangsschicht des erfindungsgemäßen Aufzeichnungsmaterials in einem Bereich zwischen 30 und 70 Gew.-% liegen.

Es ist das Verdienst der Erfinder erkannt zu haben, dass erst die vorne stehenden Merkmale in Kombination ein Aufzeichnungsmaterial ermöglichen, das diese Vielzahl geforderter Eigenschaften aufweist.

In Vergleichsuntersuchungen zeigte sich, dass bei dem Einsatz von Polydiallyl-Dimethyl-Ammonium-Chlorid (Poly-DADMAC) als Tintenfixiermittel das"Ink-Bleeding"-Verhalten bedeutend schlechter ist. Der Einsatz von Polyethylenimin bzw. Polydicyandiamiden verbietet sich aufgrund einer vergrößerten Vergilbungsneigung von Aufzeichnungsmaterialien, die diese kationischen Polymere aufweisen.

Das erfindungsgemäße Tintenfixiermittel-Pigment-Verhältnis zwischen 1 : 2 bis 1: 6 wird einerseits beschränkt durch eine verstärkt abnehmende Nasswischfestigkeit, die bei größeren Mengen an Tintenfixiermittel jenseits eines Tintenfixiermittel-Pigment-Verhältnisses von 1: 2 nicht mehr zu akzeptieren ist, und andererseits durch ein zunehmend schlechter werdendes"Ink-Bleeding"-Verhalten, das bei kleineren Mengen an Tintenfixiermittel jenseits eines Tintenfixiermittel-Pigment-Verhältnisses von 1:6 als nicht mehr überzeugend abzulehnen ist.
Entsprechend den Ergebnissen der dieser Erfindung zugrunde liegenden Versuchsreihen erkannten die Erfinder, dass besonders gute Eigenschaften des neuen Aufzeichnungsmaterials vorliegen, wenn das Tintenfixiermittel-Pigment-Verhältnis in einem Bereich von einschließlich 1 : 3 bis einschließlich 1 : 5,5 - bezogen auf die Gewichtsprozente von Pigment und Tintenfixiermittel in der Tintenempfangsschicht - liegt, wobei sich erneut die Gewichtsprozente auf alle in der Tintenempfangsschicht eingebundenen Tintenfixiermittel bzw. Pigmente beziehen.

Die Tintenempfangsschicht des erfindungsgemäßen Aufzeichnungsmaterials umfasst einen Anteil aus Bindemittel und Co-Bindemittel in einem Bereich von 10 bis 55 Gew.-%. Besonders bewährt haben sich dabei wässerige Polymer-Dispersionen von Ethylen-Vinylacetat sowie insbesondere Styrolbutadienlatex, Polyacrylate sowie Lösungen von teil- oder vollständig verseiftem Polyvinylalkohol, die allein oder auch in Kombination eingesetzt werden.

Als anorganische Pigmente haben sich besonders Aluminiumhydroxid sowie Kiesel(säure)gel und Fällungskieselsäure gut bewährt. Die drei zuletzt aufgeführten Pigmente können dabei jeweils mit Aluminium oder mit Aluminiumoxid modifiziert wie auch unmodifiziert ausgebildet sein.

Es hat sich als vorteilhaft erwiesen, wenn der Gesamtanteil von Tintenfixiermittel in der Tintenempfangsschicht in einem Bereich zwischen 5 und 30 Gew.-%, bevorzugt in einem Bereich zwischen 5 und 20 Gew.-%, liegt, wobei dieser Gesamtanteil beim Auftrag von Tintenempfangsschichten mit hoher flächenbezogener Masse innerhalb des obigen Bereichs tendenziell eher zur unteren Grenze gewählt werden kann. Weitere Komponenten wie beispielsweise Natronlauge, optische Aufheller und Entschäumer, ohne darauf beschränkt zu sein, sind nach Notwendigkeit zugegeben und machen bis zu 5 Gew.-% an der Tintenempfangsschicht aus, wobei sich die einzelnen Anteile in der Tintenempfangsschicht zu 100 Gew.-% ergänzen.

Um dem Anforderungsspektrum überzeugend gerecht zu werden, sollte die flächenbezogene Masse der Tintenempfangsschicht nicht zu gering gewählt werden, da sonst die Nasswischfestigkeit zu stark abnimmt und genauso das"Ink-Bleeding" in einem zu geringen Masse reduziert werden kann. Nach oben ist die flächenbezogene Masse der Tintenempfangsschicht in erster Linie aus wirtschaftlichen Gesichtspunkten begrenzt.

In zahlreichen Versuchen zeigte es sich als vorteilhaft, die Tintenempfangsschicht in zwei übereinander positionierten Lagen auszubilden, wobei eine untere Lage mit dem Substrat oder mit einer auf das Substrat aufgebrachten Präparationsschicht gemäss einer bevorzugten Ausführungsform in Verbindung steht während eine obere Lage auf die untere Lage aufgebracht ist. Besonders gute Ergebnisse können erzielt werden, sofern die erste Lage eine flächenbezogene Masse zwischen 4 und 12 g/m², bevorzugt zwischen 6 und 8 g/m², und die zweite Lage eine flächenbezogene Masse zwischen 2 und 10 g/m², bevorzugt zwischen 4 und 6 g/m² aufweist. Für die beiden Lagen gelten grundsätzlich die gleichen Lehren hinsichtlich der erfindungswesentlichen Komponentenauswahl und dem Verhältnis dieser Komponenten zueinander, insbesondere auch in ihren bevorzugten Ausführungsformen. Die beiden Lagen weisen auch die gleichen Hilfskomponenten entsprechend den dieser Schrift zu entnehmenden Offenbarungen auf.
Wird die Tinteriernpfangsschicht nur einlagig ausgebildet, empfiehlt sich eine flächenbezogene Masse dieser Schicht zwischen 4 und 15 g/m², wobei besonders ein Bereich zwischen 5 und 10 g/m² und ganz besonders ein Bereich zwischen 7 und 9 g/m² bevorzugt wird.

Es wird bevorzugt, dass zwischen Substrat und der einzigen bzw. in bevorzugter Ausführungsform der ersten Lage der Tintenempfangsschicht mindestens eine Präparationsschicht angeordnet ist, die eine flächenbezogene Masse bevorzugt in einem Bereich von 0,1 bis 2,0 g/m² aufweist. Die Präparationsschicht kann als einfacher Stärkeauftrag ausgebildet sein.

In einer besonders bevorzugten Ausführungsform umfasst das erfindungsgemäße Aufzeichnungsmaterial auf der Seite, die der Seite mit der Tintenempfangsschicht gegenüberliegt, eine Rückseitenbeschichtung, die als Tintenempfangsschicht, aber auch als einfacher Stärkeauftrag ausgebildet sein kann. Gerade als Stärkeauftrag dient er dazu, eine gute Griffigkeit zu gewährleisten, damit keine Transportschwierigkeiten in den Tintenstrahidruckem zu beklagen sind. Auch ist mit Hilfe eines einfachen Stärkeauftrags eine verbesserte Bedruckbarkeit insbesondere im Offset-Druckverfahren zu erzielen. Der als Rückseitenbeschichtung ausgebildete Stärkeauftrag weist bevorzugt eine flächenbezogene Masse in einem Bereich von 0,1 bis 2,0 g/m² auf. Insbesondere wird bevorzugt, dass das Substrat eine Papierbahn ist.

Die Erfindung umfasst ferner ein Verfahren zur Aufzeichnung nach dem diskontinuierlichen Tintenstrahldruck-Verfahren mit einer Aufzeichnungstinte auf Pigmentbasis und mit einem Aufzeichnungsmaterial. Dabei umfasst das Aufzeichnungsmaterial ein Substrat und eine Tintenempfangsschicht, die auf mindestens eine Seite des Substrates aufgebracht ist, wobei die Tintenempfangsschicht ein Amin-Epichlorhydrin-Kondensationsprodukt sowie Pigment enthält und wobei
- die Tintenempfangsschicht mindestens ein Tintenfixiermittel aufweist, das aus einem mittelmolekularen verzweigten Amin-Epichlorhydrin-Kondensationsprodukt besteht und das
- mindestens 70 Gew.-% der Gesamtmenge an Tintenfixiermittel in der Tintenempfangsschicht ausmacht,
- das Pigment aus anorganischem Pigment besteht, das zu mindestens 80 Gew.-% mit einer Teilchengröße in einem Bereich zwischen 6 und 12 µm vorliegt,
- der Pigmentanteil der Tintenempfangsschicht zwischen 30 und 70 Gew.-% liegt und
- das Tintenfixiermittel-Pigment-Verhältnis in einem Bereich von 1 : 2 bis 1 : 6 liegt.

Die Erfindung umfasst genauso ein Verfahren zur Aufzeichnung nach dem diskontinuierlichen Tintenstrahldruck-Verfahren mit einer Aufzeichnungstinte auf Pigmentbasis und mit einem erfindungsgemässen Aufzeichnungsmaterial, das entsprechend einer der weiteren, vome beschriebenen Ausführungsformen ausgebildet sein kann.
Das neue Verfahren sieht das Bedrucken des neuen Aufzeichnungsmaterials mit"Drop-on-demand"-Druckern vor, die entweder den piezoelektrischen Effekt oder als"BubbleJet"-Drucker ein elektrisch angesteuertes Heizelement zur Ausstoßung kleinster Tintentröpfchen nutzen.

Die in Beschreibung und Patentansprüchen gemachten Angaben zur flächenbezogenen Masse, zu Gew.-% (Gewichts-%) und zu Gew.-Teilen (Gewichts-Teilen) beziehen sich, soweit nicht ausdrücklich anders vermerkt, jeweils auf das"atro"-Gewicht, d.h. absolut trockene Gewichtsteile. Die Abkürzung"lutro" steht für lufttrocken, und bedeutet, sofern genutzt, dass die so gekennzeichneten Komponenten in ihrer handelsüblichen Lieferform beschrieben werden.

Folgende Beispiele und Vergleichsbeispiele werden die Erfindung weitergehend verdeutlichen:

### Herstellung eines Substrats:

Auf einer Langsieb-Papiermaschine wird als Substrat eine Papierbahn aus gebleichten und gemahlenen Laub- und Nadelholzzellstoffen unter Zugabe üblicher Beischlagstoffe in üblichen Mengen mit einer flächenbezogenen Masse von 82 g/m² hergestellt. Vorderseitig erhält die Papierbahn eine Stärkepräparation von 0,3 g/m², rückseitig wird eine Stärkepräparation von 1g/m² aufgetragen.

Grundrezeptur zur Herstellung von Streichmassen für eine Tintenempfangsschicht zu den erfindungsgemäßen Beispielen 3, 7 und 11 und zu den Vergleichsbeispielen 1, 2, 4, 5,6, 8, 9, 10 und 12:

In einem Behälter werden, bezogen auf insgesamt 500 Gew.-Teile (lutro), unter ständigem Rühren folgende Komponenten eingegeben:

| Komponente | %-Anteil (atro) | Feststoffgehalt [%] | %-Anteil (lutro) |
|---|---|---|---|
| Wasser | ― | ― | 278,7 |
| Natronlauge [10%-tig] | 0,3 | 10 | 3,0 |
| Pigment | 58,9 | 100 | 58,9 |
| Optischer Aufheller | 2,9 | 50 | 5,8 |
| Mischung aus Bindemittel (PVAl^{*1}, vollverseift) und Co-Bindemittel (EVAC^{*2}) | 24,8 | 20 | 126,6 |
| Tintenfixiermittel | 13,0 | 50 | 26,0 |
| Entschäumer | 0,1 | 10 | 1,0 |
| Gesamt | 100 | 20 | 500 |

| | | | |
|---|---|---|---|
| ^{*1}: Polyvinylatkoliol | | | |
| ^{*2}: Ethylen-Vinylacetat | | | |

Als Pigment wurde nicht aluminiummodifiziertes Kieselgel mit einem Porenvolumen von 1,2 ml/g bei folgenden mittleren Teilchengrößen und spezifischen inneren Oberflächen eingesetzt:

| | Pigment 1 | Pigment 2 | Pigment 3. |
|---|---|---|---|
| Teilchengröße [µm] | 6,5 | 8 | 10 |
| Spezifische innere Oberfläche [m²/g] | 390 | 290 | 390 |

Als Tintenfixiermittel sehen die Beispiele jeweils ein Amin-Epichlorhydrin-Kondensationsprodukt mit folgender Unterscheidung vor:
- Tintenfixiermittel A: niedermolekular, nicht verzweigt (12 m Pa·s)
- Tintenfixiermittel B: mittelmolekular, nicht verzweigt (36,5 m Pa.s)
- Tinienfixiermittel C: mittelmalekular, verzweigt (35 m Pa.s)
- Tintenfixiermittel D: hochmolekular, nicht verzweigt (91 m Pa.s)
   Die in vorstehender Aufzählung der Tintenfixiermittel in Klammern stehenden Zahlen geben die Viskosität des Amin-Epichlorhydrin-Kondensationsproduktes als 10%-tige wässerige Lösung wieder, gemessen nach Brookfield (Spindel 1/100 rpm / 25°C).

### Beispiele und Vergleichsbeispiele:

Es wurden 12 Proben unterschiedlicher Aufzeichnungsmaterialien für das Tintenstrahl-Druckverfahren hergestellt.
Dazu wurden 12 unterschiedliche Streichmassen entsprechend der obigen Grundrezeptur angesetzt, wobei jedes der drei eingeführten Pigmente 1, 2 und 3 mit jedem der Tintenfixiermittel A, B, C und D kombiniert wird. Zur Ausbildung der Tintenempfangsschichten werden die Streichmassen auf die in ihrer Herstellung vorstehend beschriebenen Papierbahn aufgetragen.
Erneut wird zur Untersuchung des"Ink-Bleeding"-Verhaltens ein Tintenstrahldrucker, Typ HP-DesignJet 2500 CP, der Firma Hewlett Packard (Druckmodus: normal ohne Farbanpassung, Druckertreiber: gestrichene Papier, schwer) verwendet unter Benutzung von UV-Tinten des gleichen Herstellers. Dazu wird jeweils ein Kontrolldruck auf die 12 Proben aufgebracht und das"Ink-Bleeding"-Verhalten der Proben visuell beurteilt.

In Tabelle 1 sind erfindungsgemäße Beispiele mit"EB" und Vergleichsbeispiele mit _{"}VB" bezeichnet. Die ermittelten Messwerte und Beurteilungen ergeben sich aus Tabelle 1:

**Tabelle 1:**

| Beispiel | Pigment | Tintenfixiermittel | Viskosität der Streichmasse [Brookfield (Spindel 2/ 50 rpm / 25°C)] | Flächenbezogene Masse der Tmtenempfangsschicht (g/m²] | "Ink-Bleeding"- Verhalten |
|---|---|---|---|---|---|
| 1 VB | 1 | A | > 800 | 8,8 | Befriedigend |
| 2 VB | 1 | B | 352 | 8,9 | Schlecht |
| 3 EB | 1 | C | 380 | 8,7 | Gut |
| 4. VB | 1 | D | 728 | 8,6 | Schlecht |
| 5 VB | 2 | A | > 800 | 8,9 | Gut |
| 6 VB | 2 | B | 240 | 8,7 | Schlecht |
| 7 EB | 2 | C | 208 | 8,4 | Gut |
| 8 VB | 2 | D | 520 | 8,7 | Schlecht |
| 9 VB | 3 | A | > 800 | 8,8 | Gut |
| 10 VB | 3 | B | 268 | 8,6 | Sehr Schlecht |
| 11 EB | 3 | C | 288 | 8,8 | Befriedigend |
| 12 VB | 3 | D | 560 | 8,8 | Schlecht |

Die Beispiele 1, 5 und 9 weisen zwar ein gutes bzw. befriedigendes"Ink-Bleeding"- Verhalten auf, sind jedoch aufgrund der zu starken Geruchsentwicklung nicht einsetzbar.

Ausgehend von der Grundrezeptur und den Tintenempfangsschicht-Komponenten gemäss Beispiel 7 wurde das Tintenfixiermittet-Pigment-Verhältnis variiert. Die so hergestellten Proben sollen hinsichtlich ihres"Ink-Bleeding"-Verhaltens und der Nasswischfestigkeit aufgebrachter Druckbilder untersucht werden.
Zur Untersuchung dieser Nasswischfestigkeit werden die Druckbilder, an denen zuvor das "Ink-Bleeding" Verhalten der Proben beurteilt wurde, mit Wasser beträufelt. Nach 2 Sekunden Einwirkzeit wischt man mehrmals mit einem Finger unter gleichbleibendem Druck über das Druckbild. Dabei sollte das Druckbild möglichst wenig, im Idealfall überhaupt nicht verwischt werden.

Für das Vergleichsbeispiel 13 und das erfindungsgemäße Beispiel 14 wird zur Reduzierung des Tintenfixiermittelanteils - bezogen auf 500 Gew.-Teile (lutro) der Grundrezeptur - eine geringere Menge an Tintenfixiermittel und somit eine größere Menge aller anderen Komponenten unter ständigem Rühren in einem Behälter eingetragen. Für das erfindungsgemäße Beispiel 15 und das Vergleichsbeispiel 16 wird zur Erhöhung des Tintenfixiermittelanteils - bezogen auf 500 Gew.-Teile (lutro) der Grundrezeptur - eine größere Menge an Tintenfixiermittel und somit eine geringere Menge aller anderen Komponenten unter ständigem Rühren in einem Behälter eingetragen.
Die sich anschließende Herstellung der Proben und das jeweilige Aufbringen eines Kontrolldruckes geschieht entsprechend obiger Ausführungen.

Tabelle 2 gibt die eingestellten Tintenfixiermittel-Pigment-Verhältnisse und das jeweils visuell beurteilte"Ink-Bleeding"-Verhalten der Proben sowie die Nasswischfestigkeit der aufgebrachten Druckbilder wieder. Erneut sind erfindungsgemäße Beispiele mit"EB" und Vergleichsbeispiele mit"VB" bezeichnet:

**Tabelle 2:**

| **Beispiel** | **Tintenfixiermittel- Pigment-Verhältnisse** | **"Ink-Bleeding"- Verhalten** | **Nasswischfestigkeit** |
|---|---|---|---|
| 13 VB | 1:10 | Schlecht | Sehr gut |
| 14 EB | 1:5 | Gut | Gut |
| 7 EB (siehe auch Tabelle 1) | 1:4,53 | Gut | Gut |
| 15 EB | 1:3,3 | Gut | Befriedigend |
| 16 VB | 1:1,5 | Gut | Schlecht |

Die erfindungsgemäßen Beispiele veranschaulichen besonders deutlich, dass es mit dem erfindungsgemäßen Aufzeichnungsmaterial überzeugend gelungen ist, ein kostengünstiges Aufzeichnungsmaterial für das Tintenstrahl-Druckverfahren zur Verfügung zu stellen, das insbesondere bei Bedruckung mit Aufzeichnungstinten auf Pigmentbasis eine hervorragende Fixierung der aufgebrachten Tinten garantiert und so das sogenannte"ink-Bleeding" reduziert, was bei den Vergleichsbeispielen nicht gegeben ist. Die erfindungsgemäßen Beispiele zeigen ferner, dass das neue Aufzeichnungsmaterial eine akzeptable Nasswischfestigkeit aufgebrachter Druckbilder sicherstellt, wozu die Vergleichsbeispiele nicht in der Lage sind. Voraussetzung für die Nutzbarkeit eines Aufzeichnungsmaterials für das Tintenstrahl-Druckverfahren ist u.a. eine nicht zu starke Geruchsentwicklung, weshalb ein Teil der Vergleichsbeispiele abzulehnen ist und nur die erfindungsgemäßen Beispiele sind in der Lage, auch in diesem Punkt zu überzeugen.

## Patentansprüche

1. Aufzeichnungsmaterial für das Tintenstrahl-Druckverfahren mit einem Substrat und einer Tintenempfangsschicht, die auf mindestens eine Seite des Substrates aufgebracht ist, wobei die Tintenempfangsschicht ein Amin-Epichlorhydrin-Kondensationsprodukt sowie Pigment enthält, **dadurch gekennzeichnet, dass**
• die Tintenempfangsschicht mindestens ein Tintenfixiermittel aufweist, das aus einem mittelmolekularen verzweigten Amin-Epichlorhydrin-Kondensationsprodukt besteht,
• wobei das mittelmolekulare verzweigte Amin-Epichtorhydrin-Kondensationsprodukt mindestens 70 Gew.-% an der Gesamtmenge an Tintenfixiermittel in der Tintenempfangsschicht ausmacht,
• das Pigment aus anorganischem Pigment besteht, das zu mindestens 80 Gew.-% mit einer Teilchengröße in einem Bereich zwischen 6 und 12 µm vorliegt,
• der Pigmentanteil der Tintenempfangsschicht zwischen 30 und 70 Gew.-% liegt und
• das Tintenfixiermittel-Pigment-Verhältnis in einem Bereich von 1 : 2 bis 1 : 6 liegt.

2. Aufzeichnungsmaterial nach Anspruch 1, **dadurch gekennzeichnet, dass** das Tintenfixiermittel-Pigment-Verhältnis in einem Bereich von einschließlich 1 : 3 bis einschließlich 1: 5,5 liegt.

3. Aufzeichnungsmaterial nach einem der Ansprüche 1 oder 2, **dadurch gekennzeichnet, dass** die flächenbezogene Masse der Tintenempfangsschicht zwischen 4 und 15 g/m² liegt.

4. Aufzeichnungsmaterial nach einem der Ansprüche 1 oder 2, **dadurch gekennzeichnet, dass** die flächenbezogene Masse der Tintenempfangsschicht zwischen 7 und 9 g/m² liegt.

5. Aufzeichnungsmaterial nach einem der Ansprüche 1 bis 4, **dadurch gekennzeichnet, dass** zwischen Substrat und Tintenempfangsschicht mindestens eine Zwischenschicht angeordnet ist.

6. Verfahren zur Aufzeichnung nach dem diskontinuierlichen Tintenstrahldruck-Verfahren mit einer Aufzeichnungstinte auf Pigmentbasis und mit einem Aufzeichnungsmaterial, das ein Substrat und eine Tintenempfangsschicht, die auf mindestens eine Seite des Substrates aufgebracht ist, umfasst, wobei die Tintenempfangsschicht ein Amin-Epichlorhydrin-Kondensationsprodukt sowie Pigment enthält, **dadurch gekennzeichnet, dass**
• die Tintenempfangsschicht mindestens ein Tintenfixiermittel aufweist, das aus einem mittelmolekularen verzweigten Amin-Epichlorhydrin-Kondensationsprodukt besteht,
• wobei das mittelmolekulare verzweigte Amin-Epichlorhydrin-Kondensationsprodukt mindestens 70 Gew.-% an der Gesamtmenge an Tintenfixiermittel in der Tintenempfangsschicht ausmacht,
• das Pigment aus anorganischem Pigment besteht, das zu mindestens 80 Gew.-% mit einer Teilchengröße in einem Bereich zwischen 6 und 12 µm vorliegt,
• der Pigmentanteil der Tintenempfangsschicht zwischen 30 und 70 Gew.-% liegt und
• das Tintenfixiermittel-Pigment-Verhältnis in einem Bereich von 1: 2 bis 1 : 6 liegt.

## Claims

1. Recording material for the inkjet printing method comprising a substrate and an ink-receiving layer that has been applied to at least one side of the substrate, the ink-receiving layer comprising an amine-epichlorohydrin condensation product and pigment, **characterised in that**
• the ink-receiving layer comprises at least one ink-fixing composition that consists of a medium molecular weight branched amine-epichlorohydrin condensation product,
• the medium molecular weight branched amine-epichlorohydrin condensation product constituting at least 70% by weight of the total amount of ink-fixing composition in the ink-receiving layer,
• the pigment consists of inorganic pigment, at least 80% by weight of which has a particle size in a range of from 6 to 12 µm,
• the proportion of pigment in the ink-receiving layer is from 30 to 70% by weight, and
• the ratio of ink-fixing composition to pigment is in a range of from 1:2 to 1:6.

2. Recording material according to claim 1, **characterised in that** the ratio of ink-fixing composition to pigment is in a range of from 1:3 to 1:5.5 inclusive.

3. Recording material according to either claim 1 or claim 2, **characterised in that** the weight per unit area of the ink-receiving layer is from 4 to 15 g/m².

4. Recording material according to either claim 1 or claim 2, **characterised in that** the weight per unit area of the ink-receiving layer area is from 7 to 9 g/m².

5. Recording material according to any one of claims 1 to 4, **characterised in that** at least one intermediate layer is arranged between the substrate and the ink-receiving layer.

6. Method of recording according to the discontinuous inkjet printing method using a pigment-based recording ink and a recording material that comprises a substrate and an ink-receiving layer that has been applied to at least one side of the substrate, the ink-receiving layer comprising an amine-epichlorohydrin condensation product and pigment, **characterised in that**
• the ink-receiving layer comprises at least one ink-fixing composition that consists of a medium molecular weight branched amine-epichlorohydrin condensation product,
• the medium molecular weight branched amine-epichlorohydrin condensation product constituting at least 70% by weight of the total amount of ink-fixing composition in the ink-receiving layer,
• the pigment consists of inorganic pigment, at least 80% by weight of which has a particle size in a range of from 6 to 12 µm,
• the proportion of pigment in the ink-receiving layer is from 30 to 70% by weight, and
• the ratio of ink-fixing composition to pigment is in a range of from 1:2 to 1:6.

## Revendications

1. Matériau d'enregistrement pour le procédé d'impression par jet d'encre, comportant un support et une couche de réception de l'encre qui est appliquée sur au moins une face du support, la couche de réception de l'encre contenant un produit de condensation amine-épichlorhydrine ainsi qu'un pigment, **caractérisé en ce que**
• La couche de réception de l'encre comporte au moins un fixateur d'encre qui consiste en un produit de condensation amine-épichlorhydrine ramifié de masse moléculaire moyenne,
• Le produit de condensation amine-épichlorhydrine ramifié de masse moléculaire moyenne représentant au moins 70 % en poids de la quantité totale de fixateur d'encre dans la couche de réception de l'encre,
• Le pigment consiste en un pigment minéral qui est présent à raison d'au moins 80 % en poids avec une taille de particules dans une plage comprise entre 6 et 12 µm,
• La teneur en pigment de la couche de réception d'encre est comprise entre 30 et 70 % en poids et
• Le rapport fixateur d'encre/pigment se situe dans une plage allant de 1:2 à 1:6.

2. Matériau d'enregistrement selon la revendication 1, **caractérisé en ce que** le rapport fixateur d'encre/pigment se situe dans une plage allant de 1:3 inclus à 1:5,5 inclus.

3. Matériau d'enregistrement selon la revendication 1 ou 2, **caractérisé en ce que** la masse par rapport à la surface de la couche de réception de l'encre est comprise entre 4 et 15 g/m².

4. Matériau d'enregistrement selon la revendication 1 ou 2, **caractérisé en ce que** la masse par rapport à la surface de la couche de réception de l'encre est comprise entre 7 et 9 g/m².

5. Matériau d'enregistrement selon l'une quelconque des revendications 1 à 4, **caractérisé en ce qu'**au moins une couche intermédiaire est disposée entre support et couche de réception de l'encre.

6. Procédé pour l'enregistrement selon le procédé d'impression discontinue par jet d'encre, avec une encre d'enregistrement à base de pigment et avec un matériau d'enregistrement qui comprend un support et une couche de réception de l'encre qui est appliquée sur au moins une face du support, la couche de réception de l'encre contenant un produit de condensation amine-épichlorhydrine ainsi qu'un pigment, **caractérisé en ce que**
• La couche de réception de l'encre comporte au moins un fixateur d'encre qui consiste en un produit de condensation amine-épichlorhydrine ramifié de masse moléculaire moyenne,
• Le produit de condensation amine-épichlorhydrine ramifié de masse moléculaire moyenne représentant au moins 70 % en poids de la quantité totale de fixateur d'encre dans la couche de réception de l'encre,
• Le pigment consiste en un pigment minéral qui est présent à raison d'au moins 80 % en poids avec une taille de particules dans une plage comprise entre 6 et 12 µm,
• La teneur en pigment de la couche de réception d'encre est comprise entre 30 et 70 % en poids et
• Le rapport fixateur d'encre/pigment se situe dans une plage allant de 1:2 à 1:6.
